# EUROPÄISCHE PATENTSCHRIFT

(11) **EP 0 393 503 B1**
(45) Veröffentlichungstag und Bekanntmachung des Hinweises auf die Patenterteilung: **12.01.1994**
(21) Anmeldenummer: 90106998.9
(22) Anmeldetag: 11.04.1990
(51) Int. Cl.: G03G 9/097

(54) **Verwendung farbloser hochgradig fluorsubstituierter Phosphoniumverbindungen als Ladungssteuermittel für elektrophotographische Aufzeichnungsverfahren**
Use of colourless phosphonium compounds, highly substituted by fluor, in electrophotographic recording processes
Utilisation de composés incolores de phosphonium ayant un degré de substitution au fluor élevé, dans des procédés d'enregistrement électrophotographique

(30) Priorität: 15.04.1989 DE 3912396
(43) Veröffentlichungstag der Anmeldung: 24.10.1990
(73) Patentinhaber: HOECHST AKTIENGESELLSCHAFT, 65926 Frankfurt am Main (DE)
(72) Erfinder: Gitzel, Jörg, Dr., D-6234 Hattersheim am Main (DE); Macholdt, Hans-Tobias, Dr., D-6100 Darmstadt (DE); Knaup, Wolfgang, Dr., D-8269 Burgkirchen (DE)

(56) Entgegenhaltungen:
- EP-A- 0 274 858
- US-A- 4 496 643
- US-A- 4 537 848
- PATENT ABSTRACTS OF JAPAN, Band 10, Nr. 358 (P-522)[2415], 2. Dezember 1986; & JP-A-61 156 142

## Beschreibung

Die vorliegende Erfindung betrifft die Verwendung hochgradig fluorsubstituierter Phosphoniumverbindungen als farblose Ladungssteuermittel zum Einsatz in Tonern und Entwicklern für elektrophotographische Aufzeichnungsverfahren.

Die erfindungsgemäßen Verbindungen besitzen durch die gezielte Einführung von fluorsubstituierten organischen Resten besonders günstige Ladungssteuereigenschaften. Bei elektrophotographischen Aufzeichnungsverfahren wird auf einem Photoleiter ein "latentes Ladungsbild" erzeugt. Dies erfolgt beispielsweise durch Aufladung eines Photoleiters durch eine Coronaentladung und anschließende bildmäßige Belichtung der elektrostatisch aufgeladenen Oberfläche des Photoleiters, wobei durch die Belichtung der Ladungsabfluß zur geerdeten Unterlage an den belichteten Stellen bewirkt wird. Anschließend wird das so erzeugte "latente Ladungsbild" durch Aufbringen eines Toners entwickelt. In einem darauffolgenden Schritt wird der Toner vom Photoleiter auf beispielsweise Papier, Textilien, Folien oder Kunststoff übertragen und dort beispielsweise durch Druck, Strahlung, Hitze oder Lösungsmitteleinwirkung fixiert. Der benutzte Photoleiter wird anschließend gereinigt und steht für einen neuen Aufzeichnungsvorgang zur Verfügung.

In zahlreichen Patentschriften wird die Optimierung von Tonern beschrieben, wobei u. a. der Einfluß des Tonerbindemittels (Variation von Harz/Harzkomponenten oder Wachs/Wachskomponenten), der Einfluß von Steuermitteln oder anderen Zusatzstoffen oder der Einfluß von Carriern (bei Zweikomponentenentwicklern) und Magnetpigmenten (bei Einkomponentenentwicklern) untersucht wurden.

Ein Maß für die Tonerqualität ist seine spezifische Aufladung q/m (Ladung pro Masseeinheit). Neben Vorzeichen und Höhe der elektrostatischen Aufladung ist vor allem das schnelle Erreichen der gewünschten Ladungshöhe und die Konstanz dieser Ladung über einen längeren Aktivierzeitraum hinweg ein entscheidendes Qualitätskriterium. In der Praxis ist dies insofern von zentraler Bedeutung, als der Toner im Entwicklungsgemisch, bevor er auf den Photoleiter übertragen wird, einer erheblichen Aktivierzeit ausgesetzt sein kann, da er teilweise für einen Zeitraum der Herstellung von bis zu mehreren tausend Kopien im Entwicklergemisch verbleibt. Darüberhinaus ist die Unempfindlichkeit des Toners gegen Klimaeinflüsse, wie Temperatur und Luftfeuchtigkeit, ein weiteres wichtiges Eignungskriterium.

Sowohl positiv als auch negativ aufladbare Toner finden Verwendung in Kopierern und Laserdruckern in Abhängigkeit vom Verfahrens- und Gerätetyp.

Um elektrophotographische Toner oder Entwickler mit entweder positiver oder negativer triboelektrischer Aufladung zu erhalten, werden häufig sogenannte Ladungssteuermittel (auch Ladungskontrollmittel genannt) zugesetzt. Dabei ist neben dem Vorzeichen der Ladungssteuerung das Ausmaß des Steuereffektes von Bedeutung, da eine höhere Wirksamkeit eine geringe Einsatzmenge erlaubt.

Da Tonerbindemittel allein in der Regel eine starke Änderung der Aufladung von der Aktivierzeit aufweisen, ist es Aufgabe eines Ladungssteuermittels, zum einen Vorzeichen und Höhe der Toneraufladung einzustellen und zum anderen der Aufladungsdrift des Tonerbindemittels entgegenzuwirken und für Konstanz der Toneraufladung zu sorgen. Ladungssteuerungsmittel, die nicht verhindern können, daß der Toner bzw. Entwickler bei längerer Gebrauchsdauer eine hohe Ladungsdrift zeigt (Alterung), die sogar bewirken kann, daß der Toner bzw. Entwickler eine Ladungsumkehr erfährt, sind daher für die Praxis ungeeignet. Vollfarbkopierer und -laserdrucker arbeiten nach dem Prinzip der Trichromie, welches eine exakte Farbtonabstimmung der drei Grundfarben (Gelb, Cyan und Magenta) erforderlich macht. Geringste Farbtonverschiebungen auch nur eines der drei Grundfarben verlangt zwingend eine Farbtonverschiebung der beiden anderen Farben, um auch dann originaltreue Vollfarbkopien bzw.- drucke produzieren zu können.

Wegen dieser in Farbtonern erforderlichen präzisen Abstimmung der Coloristik der einzelnen Farbmittel aufeinander, sind Ladungssteuermittel absolut ohne Eigenfarbe ganz besonders wichtig.

Bei Farbtonern müssen die drei Toner Gelb, Cyan und Magenta neben den genau definierten farblichen Anforderungen auch hinsichtlich ihrer triboelektrischen Eigenschaften exakt aufeinander abgestimmt sein. Diese triboelektrische Abstimmung ist erforderlich, weil beim Vollfarbdruck bzw. bei der Vollfarbkopie aufeinanderfolgend die drei Farbtoner (bzw. vier Farbtoner, wenn Schwarz miteinbezogen wird) im selben Gerät übertragen werden müssen.

Von Farbmitteln ist bekannt, daß sie die triboelektrische Aufladung von Tonern teilweise sehr nachhaltig beeinflussen können (H.-T. Macholdt, A. Sieber, Dyes & Pigments 9 (1988), 119-27, US-PS 4057426, EP-OS 247576). Wegen der unterschiedlichen triboelektrischen Effekte von Farbmitteln und des daraus resultierenden teilweise sehr ausgeprägten Einflusses auf die Toneraufladbarkeit ist es nicht möglich, sie in eine einmal erstellte Tonerbasisrezeptur als ausschließliches Farbmittel hinzuzufügen. Vielmehr kann es notwending werden, für jedes Farbmittel eine eigene Rezeptur zu erstellen, für welches z.B. Art und Menge des benötigten Ladungssteuermittels speziell zugeschnitten werden. Dieses Vorgehen ist entsprechend aufwendig und kommt bei Farbtonern für Prozeßfarbe (Trichromie) noch zusätzlich zu den bereits beschriebenen Schwierigkeiten hinzu.

Daher sind hochwirksame farblose Ladungssteuermittel erforderlich, die imstande sind, das unterschiedliche triboelektrische Verhalten verschiedener Farbmittel zu kompensieren und dem Toner die gewünschte Aufladung zu verleihen. Auf diese Art und Weise können triboelektrisch sehr unterschiedliche Farbmittel anhand einer einmal erstellten Tonerbasisrezeptur mit ein und demselben Ladungssteuermittel in den verschiedenen erforderlichen Tonern (Gelb, Cyan, Magenta und gegebenenfalls Schwarz) eingesetzt werden.

Als farblose Ladungssteuermittel für elektrophotographische Toner und Entwickler werden Ammonium-(z.B. EP-OS 203532, EP-OS 242420, US-PS 4683188, US-PS 4684596, JP-OS 63-226665) und Phosphoniumverbindungen (z.B. US-PS 3893935, US-PS 4496643, JP-OS 63-231358), Metallkomplexe und -organyle (z.B. US-PS 4656112, DE-OS 3144017, JP-OS 61-236557 JP-OS 62-287262) sowie eine Reihe anderer Verbindungen (z.B. EP-OS 216295) beansprucht.

Positive farblose Ladungssteuermittel umfassen im wesentlichen quaternäre Ammonium- und Phosphoniumverbindungen sowie einige Zinn- und Antimonorganyle. Allerdings weisen die bisher bekannten farblosen Ladungssteuermittel eine Reihe von Nachteilen auf, die den Einsatz in der Praxis stark einschränken bzw. zum Teil sogar unmöglich machen. So sind die an sich geeigneten quaternären Ammoniumverbindungen schwierig zu dispergieren, können aus bisher nicht geklärten Gründen zu ungleichmäßiger Aufladung des Toners führen, und die durch sie erzeugte Tonerladung ist über eine längere Aktivierzeit nicht stabil, insbesondere bei hoher Temperatur und Luftfeuchte (EP-OS 242420). Ferner können derartige Verbindungen empfindlich gegen Licht oder mechanische Einwirkungen (EP-OS 203532, US-PS 4683188) und thermisch labil sein und liefern Zersetzungsprodukte, die nachteilig für die triboelektrische Aufladung der Toner sein können (US-PS 4684596). Ein Teil dieser Verbindungen ist nicht wirklich farblos und kann somit in Farbtonern nur beschränkten Einsatz finden. Darüberhinaus zeigen sie oft wachsartiges Verhalten, zum Teil Wasserlöslichkeit und geringe Wirksamkeit als Ladungssteuermittel.

Phosphoniumsalze herkömmlicher Art besitzen außer den schon bei den Ammoniumverbindungen erwähnten Nachteilen eine geringere Wirksamkeit als Ladungssteuermittel und schlechtere Ladungskontrolleigenschaften (US-PS 4496643, EP-OS 161128) als Ammoniumverbindungen (s. Vergleichsbeispiel 1).

Organozinnborate, wie in EP-PS 216295 beschrieben, sowie Zinn-(JP-OS 62-287262) und Antimonorganyle (JP-OS 61-236557), sind wegen ihrer Schwermetallhaltigkeit problematisch.

Als negative farblose Ladungssteuermittel sind einige Ammonium-(JP-OS 63-226665) und Phosphoniumverbindungen (JP-OS 63-231358) sowie eine Reihe von Schwermetallverbindungen bekannt, nämlich Chrom-, Eisen-, Kobalt-(DE-OS 3144017) und Zink-Komplexe (US-PS 4656112, JP-OS 62-127754). Für Ammonium- und Phosphoniumverbindungen gelten auch hier die schon oben erwähnten Nachteile bzw. Einschränkungen.

Neben Einarbeitung in das Tonerharz werden Ladungssteuermitel auch zur Beschichtung von Carriern eingesetzt. Dabei kommen die gleichen Verbindungsklassen wie bei Einarbeitung in Tonerharze zum Einsatz, z.B. Ammonium (JP-OS 61-258270) und Phosphoniumverbindungen (JP-OS 61-260258) sowie Schwermetallkomplexe und -organyle (JP-OS 61-147261, JP-OS 61-259267).

Grundsätzlich kann festgestellt werden, daß farblose Ladungssteuermittel sowohl für Positiv- als auch für Negativtoner im Prinzip bekannt, doch für den Einsatz in der Praxis nur bedingt oder nicht tauglich bzw. noch weitgehend verbesserungsbedürftig sind. Dies zeigt sich auch daran, daß sich insbesondere die Ammonium- und Phosphoniumverbindungen bisher in der Praxis nicht durchgesetzt haben.

Ziel der vorliegenden Erfindung war es daher, verbesserte Ladungssteuermittel zu finden, die sich durch absolutes Fehlen einer Eigenfarbe auszeichnen, eine höhere Wirksamkeit besitzen, insbesondere für den Einsatz in Farbtonern geeignet sind und die elektrostatische Aufladung von Tonern und Entwicklern konzentrationsabhängig und schnell einstellen. Des weiteren sollen sie die elektrostatische Aufladung über einen längeren Aktivierzeitraum konstant halten (keine Alterung), bei hoher Luftfeuchte einwandfrei wirken und mit gängigen Tonerharzen verträglich und gut dispergierbar sein.

Überraschenderweise hat sich nun gezeigt, daß möglichst hochgradig fluorsubstituierte Phosphoniumverbindungen als farblose Ladungssteuermittel für elektrophotographische Toner und Entwickler besonders günstige Eigenschaften besitzen. Aufgrund ihrer Farblosigkeit, hohen Wirksamkeit, guten Verträglichkeit und Dispergierbarkeit in gängigen Tonerharzen und chemischen Inertheit sind die Verbindungen insbesondere für den Einsatz in Farbtonern bzw. -entwicklern für Vollfarbkopierer und -laserdrucker nach dem Prinzip der Trichromie (substraktive Farbmischung), aber auch für farbige Toner bzw. Entwickler im allgemeinen und für schwarze Toner oder Entwickler geeignet. Besonders überraschend ist, daß Substanzen ein und derselben Verbindungsklasse je nach chemischer Modifizierung entweder als positive oder auch als negative Ladungssteuermittel geeignet sind (siehe Anwendungsbeispiele 1 bis 4). Des weiteren eignen sich die Verbindungen auch für das Beschichten von Carriern.

Ein großer technischer Vorteil dieser gut dispergierbaren Verbindungen liegt darin, daß Substanzen derselben Verbindungsklasse entweder als positives oder als negatives Steuermittel eingesetzt werden können. Somit werden Probleme bei der Einarbeitung in das Tonerbindemittel und der Verträglichkeit mit dem Tonerbindemittel nach Erstellung einer Tonerbasisrezeptur minimiert. Es können so Positiv-wie auch Negativtoner anhand einer festen Tonerbasisrezeptur (bestehend aus Tonerbindemittel, Farbmittel, Fließhilfsmittel und ggfs. weiteren Komponenten) durch Einarbeitung des gewünschten Steuermittels hergestellt werden.

Die Synthese von fluorsubstituierten Phosphoniumverbindungen ist bekannt und z.B. in J. Chem. Soc., Chem. Commun. 1984, 1233-34, Chem. Ber. 114(1981), 3589-3598, J. Fluorine Chem. 23(1983), 339 und in der deutschen Offenlegungsschrift DE-OS 2936211 beschrieben. Eingesetzt werden derartige Verbindungen z.B. als Vorstufen zu Wittig-Yliden, als Vorstufen zu fluorsubstituierten Styrolen oder als oberflächenaktive Substanzen. Völlig neu ist jedoch deren Verwendung als Ladungssteuermittel in elektrophotographsichen Tonern und Entwicklern.

Gegenstand der vorliegenden Erfindung ist die Verwendung hochgradig fluorsubstituierter Phosphoniumverbindungen der allgemeinen Formel (I)

in welcher R₁ bis R₄ Wasserstoffatome oder organische Reste bedeuten, wobei mindestens einer der Reste R₁ bis R₄ einen geradkettigen oder verzweigten, fluorsubstituierten, ungesättigten und/oder gesättigten Alkylrest mit 1 bis 30 C-Atomen und 3 bis 50 F-Atomen darstellt, welcher weitere Halogenatome, wie Fluor-, Chlor,- Brom- oder Jodatome, Hydroxyl- und/oder Chlormethyl- und/oder Carbonsäureamid-und/oder Sulfonsäureamid- und/oder Urethan- und/oder Keto-und/oder Amino- und/oder R₅-O-R₆- und/oder R₇-C(O)-O-R₈-Gruppen, worin Rₛ, R₆, R₇ und R₈ Alkyl (C₁-C₃₀)-reste darstellen, enthalten kann, oder einen fluorsubstituierten Arylrest, wie beispielsweise einen Phenyl-, Toluyl- oder Naphthylrest, oder einen am aromatischen Kern fluorsubstituierten Aralkylrest, wie beispielsweise einen Benzylrest darstellt, wobei der Aryl- oder Aralkylrest am aromatischen Kern zusätzlich durch gesättigte oder ungesättigte, geradkettige oder verzweigte Alkyl(C₁-C₃₀),Alkoxy(C₁-C₃₀)-, Halogenalkyl(C₁-C₃₀)-, bevorzugt Fluoralkyl(C₁-C₃₀)-, Halogenalkoxy-(C₁-C₃₀)-, bevorzugt Fluoralkoxy(C₁-C₃₀)-, oder Hydroxylgruppen oder weitere Halogenatome, wie beispielsweise Chlor-, Brom- oder Jodatome substituiert sein kann, und im Falle eines Aralkylrestes die Alkylbrücke zwischen Phosphoratom und aromatischem Ring 1 bis 30 C-Atome enthält, und höchstens drei der Reste R₁ bis R₄ unabhängig voneinader Wasserstoffatome, geradkettig oder verzweigte, ungesättigte oder gesättigte, substituierte oder unsubstituierte Alkylreste mit 1 bis 30 C-Atomen, Arylreste, wie beispielsweise Phenyl-, Toluyl- oder Naphthylreste, Aralkylreste,beispielsweise Benzylreste, sind, wobei die Aryl-oder Aralkylreste am aromatischen Kern durch Alkyl(C₁-C₃₀)-, Alkoxy(C₁-C₃₀)-, Halogenalkyl(Ci-C₃₀)-, Halogenalkoxy (C₁-C₃₀)- oder Hydroxylgruppen oder Halogenatome, wie beispielsweise Fluor-, Chlor-, Brom- oder Jodatome, substituiert sein können, und X- ein organisches oder anorganisches Anion bedeutet, wobei die Reste R₁ bis R₄ eine COO- - oder S0₃--Gruppe als Substituent enthalten können und X- in diesem Fall gegenstandslos wird, einzeln oder in Kombination als farblose Ladungssteuermittel mit positiver oder negativer Steuerwirkung in Tonern und Entwicklern für elektrophotographische Aufzeichnungsverfahren.

X- als anorganisches oder organisches Anion kann beispielsweise sein Hal-, wie beispielsweise F-, CI-, Br- oder J-, ferner PF₆-, Sulfat, Phosphat, Cyanat, Thiocyanat, BF₄-, B(Aryl)₄-, wie z.B. Tetraphenylborat, p-Chlortetraphenylborat, p-Methyltetraphenylborat, Tetranaphthylborat, ferner Phenolat, Nitrophenolat, Zinktetracyanat, Zinktetrathiocyanat, CH₃OSO₃ -, gesättigtes oder ungesättigtes aliphatisches oder aromatisches Carboxylat oder Sulfonat, wie beispielsweise Acetat, Lactat, Benzoat, Salicylat, 2-Hydroxy-3-naphtho- at, 2-Hydroxy-6-naphthoat, Ethylsulfonat, Phenylsulfonat, ferner perfluoriertes gesättigtes oder ungesättigtes aliphatisches oder aromatisches Carboxylat oder Sulfonat, wie beispielsweise Perfluoracetat, Perfluoralkylbenzoat, Perfluorethylsulfonat oder Perfluoralkylbenzolsulfonat.

Die Phosphoniumverbindungen der vorstehend genannten allgemeinen Formel (I) können für sich allein oder in Kombination in Tonern bzw. Entwicklern, die zum elektrophotographischen Kopieren bzw. Vervielfältigen von Vorlagen sowie zum Drucken von elektronisch, optisch oder magnetisch gespeicherten Informationen oder im Colorproofing eingesetzt werden. Darüberhinaus können diese Verbindungen für die Beschichtung von Carriern und in Pulvern und Lacken zur Oberflächenbeschichtung, insbesondere in elektrokinetisch versprühten Pulverlacken, als ladungsverbessernde Mittel verwendet werden und sind wirksam als Dispergierhilfsmittel.

Besonders geeignet sind Verbindungen der genannten allgemeinen Formel (I), in welcher mindestens einer der Reste R₁ bis R₄ einen geradkettigen oder verzweigten, fluorsubstituierten, ungesättigten und/oder gesättigten Alkylrest mit 4 bis 17 C-Atomen und 3 bis 25 F-Atomen bedeutet, welcher weitere Halogenatome, wie Fluor-, Chlor-, Brom- oder Jodatome, Hydroxyl- und/oder Chlormethyl- und/oder Carbonsäureamid-und/oder Urethan- und/oder Keto-und/oder Amino- und/oder R₅-O-R₆ und/oder R₇-C(0)-O-R₈-Gruppen, worin Rₛ, R₆, R₇ und R₈ Alkyl(C₁-C₁₈)-reste darstellen, enthalten kann, oder einen fluorsubstituierten Arylrest, wie beispielsweise Phenyl-, Toluyl- oder Naphthylrest, oder einen am aromatischen Kern fluorsubstituierten Aralkylrest, wie beispielsweise Benzylrest, darstellt, wobei der Aryl- oder Aralkylrest am aromatischen Kern zusätzlich durch gesättigte oder ungesättigte, geradkettige oder verzweigte Alkyl(C₁-C₁₈) Alkoxy(C₁-C₁₈)-, Halogenalkyl(C₁-C₁₈)-, bevorzugt Fluoralkyl(C₁-C₁₈)-, Halogenalkoxy(C₁-C₁₈)-, bevorzugt Fluoralkoxy(C₁-C₁₈)-, oder Hydroxylgruppen oder weitere Halogenatome, wie beispielsweise Chlor-, Brom-oder Jodatome, substituiert sein kann, und im Fall eines Aralkylrestes die Alkylbrücke zwischen Phosphoratom und aromatischem Ring 1-18 C-Atome, bevorzugt 1 bis 5 C-Atome, enthält, und höchstens drei der Reste R₁ bis R₄ unabhängig voneinander Wasserstoffatome, geradkettige oder verzweigte, ungesättigte oder gesättigte, substituierte oder unsubstituierte Alkyreste mit 1 bis 18 C-Atomen, Arylreste, wie beispielsweise Phenyl-, Toluyl- oder Naphthylreste, oder Aralkylreste, wie beispielsweise Benzylreste, wobei die Aryl- oder Aralkylreste am aromatischen Kern durch Alkyl(C₁-C₁₈)-, Alkoxy(C₁-C₁₈)-, Halogenalkyl (C₁-C₁₈)-, Halogenalkoxy(C, -C, ₐ )- oder Hydroxylgruppen oder Fluor-, Chlor-, Brom- oder Jodatome substituiert sein können, und X- ein organisches oder anorganisches Anion darstellen, wobei die Reste R₁ bis R₄ eine COO- oder SOa--Gruppe als Substituent enthalten können und X- in diesem Fall gegenstandslos wird.

Ganz besonders geeignet sind Verbindungen der genannten allgemeinen Formel (I), in welcher höchstens drei der Reste R₁ bis R₄ eine Phenylgruppe und mindestens einer der Reste R1 bis R4 eine Gruppe aus der Reihe C₈F₁₇-CH₂-CH₂-, und Rf-CH2-CH2- (Rf = C₆F₁₃ bis C₁₂F₂₅) bedeuten, und X-BF₄-, Hal-, wie z.B. F-, CI-, Br-, J-, oder PF₆-, (B(Aryl)₄-,wie z.B. Tetraphenylborat oder p-Chlortetraphenylborat, p-Methyltetraphenylborat oder Tetranaphthylborat, darstellt.

An Einzelverbindungen oder Verbindungsgemischen der genannten allgemeinen Formel (I) seien beispielsweise genannt: (Auf verschiedene der vorstehend aufgeführten Verbindungen wird in einigen der Herstellungs- und Anwendungsbeispiele Bezug genommen).

Beispielsweise zeigt ein Toner mit 1,0 Gewichtsprozent von Verbindung (1) eine Aufladung von + 18,5 uC/g nach 10 Minuten und von + 19,3 uC/g nach 24 Stunden Aktivierzeit (siehe Anwendungsbeispiel 1 der nachstehenden Anwendungsbeispiele).

Ein Toner mit 1,0 Gewichtsprozent der Verbindung (2) besitzt eine Aufladung von -2,8 uC/g nach 10 Minuten und von -2,7 µC/g nach 24 Stunden Aktivierzeit (Anwendungsbeispiel 2).

Die Verbindungen der genannten allgemeinen Formel (I) können auch aus geeigneten Medien, wie z.B. Lösungen, auf geeignete Trägermaterialien, wie z.B. Kieselgel, Aluminiumoxid, Titandioxid, aufgezogen werden. Die erfindungsgemäß verwendeten Verbindungen werden in der Regel in einer Konzentration von etwa 0,01 bis etwa 10 Gewichtsprozent, vorzugsweise etwa 0,1 bis etwa 5,0 Gewichtsprozent, in das jeweilige Trägermaterial in bekannter Weise, z.B. durch Einkneten oder Extrudieren, homogen eingearbeitet. Dabei können die Ladungssteuermittel für Toner bzw. ladungsverbessernde Mitel für Pulver und Lacke zur Oberflächenbeschichtung, insbesondere für elektrokinetisch versprühte Pulverlacke, als getrocknete und gemahlene Pulver, Dispersionen oder Lösungen, Preßkuchen, Masterbatch, als auf geeignete Träger aus wäßriger oder nichtwäßriger Lösung aufgezogene Verbindungen oder in sonstiger Form zugegeben werden. Ebenso können die erfindungsgemäß eingesetzten Verbindungen grundsätzlich auch schon bei der Herstellung der jeweiligen Bindemittel zugegeben werden, d.h. im Verlauf von deren Polymerisation oder Polykondensation. Typische Tonerbindemittel sind beispielsweise Styrol-, Styrolacrylat-, Styrolbutadien-, Acrylat-, Polyester-, Amid-, Amin-, Ammonium-, Ethylen-, Phenol und Epoxidharze, einzeln oder in Kombination, die noch weitere Inhaltstoffe, wie Farbmittel, Wachse oder Fließhilfsmittel, enthalten können bzw. im Nachhinein zugesetzt bekommen können. Typische Trägermaterialien (Harze) für Pulver und Lacke zur Oberflächenbeschichtung, insbesondere für elektrokinetisch versprühte Pulverlacke, sind beispielsweise Epoxidharze, carboxyl- und hydroxylgruppenhaltige Polyesterharze und Acrylharze zusammen mit Härtern, wie beispielsweise Säureanhydride, Imidazole, Melamin- oder Phenolharze.

Die Höhe der elektrostatischen Aufladung der elektrophotographischen Toner, in welche die erfindungsgemäß beanspruchten Ladungssteuermittel homogen eingearbeitet wurden, wurde an Standardtestsystemen unter gleichen Bedingungen (wie gleiche Dispergierzeiten, gleiche Teilchengrößenverteilung, gleiche Teilchenform) bei Raumtemperatur und 50 % relativer Luftfeuchte gemessen. Die Aktivierung des Toners in einem Zweikomponentenentwickler erfolgte durch Verwirbelung mit einem Carrier (3 Gewichtsteile Toner auf 97 Gewichtsteile Carrier) auf einer Rollbank (150 Umdrehungen pro Minute). Anschließend wurde an einem üblichen q/m-Meßstand die elektrostatische Aufladung gemessen (vgl. J.H. Dessauer, H.E. Clark, "Xerography and related Processes", Focal Press, N.Y., 1965, Seite 289). Bei der Bestimmung des q/m-Wertes ist die Teilchengröße von großem Einfluß, weshalb bei den durch Sichtung erhaltenen Tonerproben streng auf einheitliche Teilchengrößenverteilung geachtet wurde.

Die nachstehenden Beispiele dienen zur Erläuterung der Erfindung, ohne diese darauf zu beschränken. Die angegebenen Teile bedeuten Gewichtsteile.

### Herstellungsbeispiel 1

8,4 g (0,01 Mol) C₈F₁₇-CH₂-CH₂-(Phenyl)₃ J- (Molekulargewicht 836, Darstellung beschrieben in J. Chem. Soc,. Chem. Commun., 1984, 1233-34) werden in 150 ml Wasser/Isopropanol (1:1 Volumenteile) gelöst und dann langsam 1,9 g (0,01 Mol) Kalium-hexa-fluorophosphat unter Rühren zugegeben. Anschließend wird mit Wasser/Isopropanol auf 400 ml aufgefüllt und 30 Minuten zum Sieden erhitzt. Der weiße Niederschlag wird heiß abgenutscht, m.t Wasser/Isopropanol gewaschen und bei 50 ° C im Vakuum getrocknet.
Ausbeute: 7,9 g (92,5 % d. Th.) der Verbindung (1) 0,18 % Wasser
1 H-NMR (in DMSO-d6): 2,62 (Multiplett, 2 Methylen-H), 4,06 (Multiplett, Methylen-H), 7,85 (Multiplett, 15 Phenyl-H) ppm.

### Herstellungsbeispiel 2

Zur Darstellung der Verbindung (2) wird wie in Herstellungsbeispielen 1 verfahren, mit dem Unterschied, daß statt Kalium-hexafluorophosphat 3,4 g (0,1 Mol) Natrium-tetra-phenylborat verwendet werden. Ausbeute: 9,3 g (90,5% d. Th.) der Verbindung (2)

0,06 % Wasser

1 H-NMR (in DSMO-d6): 2,58 (Multiplett, 2 Methylen-H), 4,02 (Multiplett, 2 Methylen-H), 7,00 (Multiplett, 20 Phenyl-H des Tetraphenylboratanions), 7,83 15 Phenyl-H des Phosphoniumkations) ppm.

### Herstellungsbeispiel 3

Zur Darstellung der Verbindung (3) wird wie in Herstellungsbeispiel 1 verfahren, mit dem Unterschied, daß statt Kalium-hexa-fluorophosphat 4,0 g (0,01 Mol) Natrium-tetra-p-toluylborat verwendet werden. Ausbeute: 9,7 g (89,5 % d. Th.) der Verbindung (3)

0,07 % Wasser

1H-NMR (in DMSO-d6): 2,14 (Singulett, 3 Toluyl-H), 2,60 (Multiplett, 2 Methylen-H), 3,99 (Multiplett, 2 Methylen-H), 6,88 (Multiplett, 16 p-Toluyl- H), 7,82 (Multiplett, 15 Phenyl-H des Phosphoniumkations) ppm.

### Anwendungsbeipiel 1

1,0 Teil der Verbindung (1) wurde mittels eines Kneters der Firma Werner & Pfleiderer (Stuttgart) 45 Minuten in 99,0 Teilen Tonerbindemittel (Dialec S 309 der Firma Diamond Shamrock, Styrol-Methacrylat-Copolymerisat 60:40) homogen eingearbeitet. Anschließend wurde auf der Laboruniversalmühle 100 LU (Firma Alpine, Augsburg) gemahlen und dann auf dem Zentrifugalsichter 100 MZR (Firma Alpine) klassifiziert.

Die gewünschte Teilchenfraktion (4- 25 um) wurde mit einem Carrier aus mit Styrol-Methacrylat-Copolymerisat 90:10 beschichteten Magnetitteilchen der Größe 50 bis 200 um des Types 90 um Xerographic Carrier der Firma Plasma Materials Inc. (Manchester, N.H., USA) aktiviert.

Die Messung erfolgte an einem üblichen q/m-Meßstand (Firma Epping GmbH, Neufahrn); durch Verwenden eines Siebes mit einer Maschenweite von 25 um (Firma Gebr. Kufferath, Düren) wurde sichergestellt, daß bei den Tonerausblasungen kein Carrier mitgerissen werden konnte.

In Abhängigkeit von der Aktivierdauer wurden folgende q/m-Werte (uc/g) gemessen:

### Anwendungsbeispiel 2

Es wurde, wie in Anwendungsbeispiel 1 beschrieben, gearbeitet, mit dem Unterschied, daß 1,0 Teil der Verbindung (2) in 99,0 Teilen Tonerbindemittel homogen eingearbeitet wurde.

### Anwendungsbeispiel 3

Es wurde, wie in Anwendungsbeispiel 1 beschrieben, gearbeitet, mit dem Unterschied, daß 2,5 Teile der Verbindung (2) in 97,5 Teilen Tonerbindemittel homogen eingearbeitet wurden.

### Anwendungsbeispiel 4

Es wurde, wie in Anwendungsbeipiel 1 beschrieben, gearbeitet, mit dem Unterschied, daß 0,5 Teile der Verbindung (3) in 99,5 Teilen Tonerbindemittel homogen eingearbeitet wurden.

### Vergleichsbeispiel 1

Es wurde, wie in Anwendungsbeispiel 1 beschrieben, gearbeitet, mit dem Unterschied, daß 1,0 Teil Tetramethylphosphoniumchlorid in 99,0 Teilen Tonerbindemittel homogen eingearbeitet wurde.

## Patentansprüche

1. Verwendung hochgradig fluorsubstituierter Phosphoniumverbindungen der allgemeinen Formel (I) in welcher R₁ bis R₄ Wasserstoffatome oder organische Reste bedeuten, wobei mindestens einer der Reste R₁ bis R₄ einen geradkettigen oder verzweigten, fluorsubstituierten, ungesättigten und/oder gesättigten Alkylrest mit 1 bis 30 C-Atomen und 3 bis 50 F-Atomen darstellt, welcher weitere Halogenatome, Hydroxyl- und/oder Chlormethyl- und/oder Carbonsäureamid- und/oder Sulfonsäureamid- und/oder Urethan-und/oder Keto- und/oder Amino- und/oder R₅-O-R₆ und/oder R₇-C(0)-O-R₈-Gruppen, worin Rₛ, R₆, R₇ und R₈ Alkyl(C₁-C₃₀)-reste darstellen, enthalten kann, oder einen fluorsubstituierten Arylrest oder einen am aromatischen Kern fluorsubstituierten Aralkylrest darstellt, wobei der Aryl- oder Aralkylrest am aromatischen Kern zusätzlich durch gesättigte oder ungesättigte, geradkettige oder verzweigte Alkyl(C₁-C₃₀)-, Alkoxy(C₁-C₃₀)-, Halogenalkyl, Halogenalkoxy(C₁-C₃₀) oder Hydroxylgruppen oder weitere Halogenatome substituiert sein kann, und im Falle eines Aralkylrestes die Alkylbrücke zwischen Phosphoratom und aromatischem Ring 1 bis 30 C-Atome enthält, und höchstens drei der Reste R₁ bis R₄ unabhängig voneinander Wasserstoffatome, geradkettige oder verzweigte, ungesättigte oder gesättigte, substituierte oder unsubstituierte Alkylreste mit 1 bis 30 C-Atomen, Aryl-oder Aralkylreste, die am aromatischen Kern durch Alkyl(C₁-C₃₀)-, Alkoxy(C₁-C₃₀)-, Halogenalkyl(C₁-C₃₀)-, Halogenalkoxy(Ci-C₃₀)- oder Hydroxylgruppen oder Halogenatome substituiert sein können, darstellen, und X- ein organisches oder anorganisches Anion bedeutet, wobei die Reste R₁ bis R₄ eine COO- oder S0₃- -Gruppe als Substituent enthalten können und X- in diesem Fall gegenstandslos wird, einzeln oder in Kombination als farblose Ladungssteuermittel mit positiver oder negativer Steuerwirkung in Tonern und Entwicklern für elektrophotographische Aufzeichnungsverfahren.

2. Verwendung hochgradig fluorsubstituierter Phosphoniumverbindungen gemäß Anspruch 1, dadurch gekennzeichnet, daß in der in Anspruch 1 genannten allgemeinen Formel (I) mindestens einer der Reste R₁ bis R₄ einen geradkettigen oder verzweigten, fluorsubstituierten, ungesättigten und/oder gesättigten Alkylrest mit 4 bis 17 C-Atomen und 3 bis 25 F-Atomen bedeutet, welcher weitere Halogenatome, Hydroxyl- und/oder Chlormethyl- und/oder Carbonsäureamid- und/oder Urethan-und/oder Keto- und/oder Amino- und/oder R₅-O-R₆- und/oder R₇-C(0)-R₈-Gruppen, worin Rs, R₆, R₇ und R₈ Alkyl(C₁-C₁₈)-reste darstellen, enthalten kann, oder einen fluorsubstituierten Arylrest oder einen am aromatischen Kern fluorsubstituierten Aralkylrest darstellt, wobei der Aryl- und Aralkylrest am aromatischen Kern zusätzlich durch gesättigte oder ungesättigte, geradkettige oder verzweigte Alkyl-(C₁-C₁₈)-, Alkoxy(C₁-C₁₈)-, Halogenalkyl(C₁-C₁₈)-, Halogenalkoxy(C₁-C₁₈)- oder Hydroxylgruppen oder Fluor-, Chlor-, Brom- oder Jodatome substituiert sein kann, und im Falle eines Aralkylrestes die Alkylbrücke zwischen Phosphoratom und aromatischem Ring 1 bis 18 C-Atome enthält und höchstens drei der Reste R₁ bis R₄ unabhängig voneinander Wasserstoffatome, geradkettige oder verzweigte, ungesättigte oder gesättigte, substituierte oder unsubstituierte Alkylreste mit 1 bis 18 C-Atomen, Aryl-oder Aralkylreste, die am aromatischen Kern durch Alkyl(C₁-C₁₈)-, Alkoxy(C₁-C₁₈)-, Halogenalkyl(C₁-C₁₈)-, Halogenalkoxy(C₁-C₁₈)- oder Hydroxylgruppen oder Fluor-, Chlor-, Brom- oder Jodatome substituierte sein können, darstellen, und X- ein organisches oder anorganisches Anion bedeutet, wobei die Reste R₁ bis R₄ eine COO- oder S0₃--Gruppe als Substituenten enthalten können und X- in diesem Fall gegenstandslos wird.

3. Verwendung hochgradig fluorsubstituierter Phosphoniumverbindungen gemäß Anspruch 1, dadurch gekennzeichnet, daß in der in Anspruch 1 genannten allgemeinen Formel (I) X- F-, CI-, Br-, J-, PF₆-, Sulfat, Phosphat, Cyanat, Thiocyanat, BF₄-, Tetraphenylborat, p-Chlortetraphenylborat, p-Methyltetraphenylborat, Tetranaphthylborat, Phenolat, Nitrophenolat, Zinktetracyanat, Zinktetrathiocyanat, CH₃ OSO₃ -, gesättigtes oder ungesättigtes aliphatisches oder aromatisches Carboxylat oder Sulfonat, perfluoriertes gesättigtes oder ungesättigtes aliphatisches oder aromatisches Carboxylat oder Sulfonat bedeutet.

4. Verwendung hochgradig fluorsubstituierter Phosphoniumverbindungen gemäß Anspruch 1, dadurch gekennzeichnet, daß in der in Anspruch 1 genannten allgemeinen Formel (I) höchstens drei der Reste
R₁ bis R₄ eine Phenylgruppe und mindestens einer der Reste R₁ bis R₄ eine Gruppe aus der Reihe
C₈F₁₇-CH₂-CH₂- und Rf-CH₂-CH₂-, mit
Rf = C₆F₁₃ bis C₁₂F₂₅,
bedeuten, und X- BF₄-, F-, CI-, Br- und J-, PF₆-, Tetraphenylborat, p-Chlortetraphenylborat, p-Methyltetraphenylborat oder Tetranaphthylborat darstellt.

5. Verwendung von in mindestens einem der Ansprüche 1 bis 4 genannten Phosphoniumverbindungen, einzeln oder in Kombination, zur Herstellung von Tonern oder Entwicklern, die zum elektrophotographischen Kopieren oder Vervielfältigen von Vorlagen sowie zum Drucken von elektronisch, optisch oder magnetisch gespeicherten Informationen oder im Colorproofing eingesetzt werden.

6. Verwendung von in mindestens einem der Ansprüche 1 bis 4 genannten Phosphoniumverbindungen, dadurch gekennzeichnet, daß man die Phosphoniumverbindungen, einzeln oder in Kombination, in einer Konzentration von etwa 0,01 bis etwa 10 Gewichtsprozent einsetzt.

7. Verwendung von im mindestens einem der Ansrüche 1 bis 4 genannten Phosphoniumverbindungen, einzeln oder in Kombination, zum Beschichten von Carriern, die in Entwicklern zum elektrophotographischen Kopieren oder Vervielfältigen von Vorlagen sowie zum Drucken von elektronisch, optisch oder magnetisch gespeicherten Informationen oder im Colorproofing eingesetzt werden.

8. Verwendung von in mindestens einem der Ansprüche 1 bis 4 genannten Phosphoniumverbindungen, einzeln oder in Kombination, als ladungsverbessernde Mittel in Pulvern und Lacken zur Oberflächenbeschichtung von Gegenständen aus Metall, Holz, Kunststoff, Glas, Keramik, Beton, Textilmaterial, Papier oder Kautschuk, insbesondere in elektrokinetisch versprühten Pulverlacken.

## Claims

1. Use of highly fluorine-substituted phosphonium compounds of the general formula (I) in which R₁ to R₄ are hydrogen atoms or organic radicals, at least one of the radicals R₁ to R₄ being a straight-chain or branched, fluorine-substituted, unsaturated and/or saturated alkyl radical having 1 to 30 carbon atoms and 3 to 50 fluorine atoms, which can contain further halogen atoms, hydroxyl and/or chloromethyl and/or carboxamide and/or sulfonamide and/or urethane and/or keto and/or amino and/or R₅-O-R₆ and/or R₇-C(O)-O-R₈ groups in which Rs, R₆, R₇ and R₈ are alkyl(Cₗ-C₃₀) radicals, or a fluorine-substituted aryl radical, or an aralkyl radical fluorine-substituted on the aromatic ring, it being possible for the aryl or aralkyl radical to be additionally substituted on the aromatic ring by saturated or unsaturated, straight-chain or branched alkyl(Cₗ-C₃₀), alkoxy(C₁-C₃₀), halogenoalkyl, halogenoalkoxy-(C₁-C₃₀), or hydroxyl groups or further halogen atoms, and in the case of an aralkyl radical the alkyl bridge between the phosphorus atom and the aromatic ring contains 1 to 30 carbon atoms, and no more than three of the radicals R₁ to R₄, independently of one another, are hydrogen atoms, straight-chain or branched, unsaturated or saturated, substituted or unsubstituted alkyl radicals having 1 to 30 carbon atoms, aryl radicals or aralkyl radicals, it being possible for the aryl or aralkyl radicals to be substituted on the aromatic ring by alkyl(C₁-C₃₀), alkoxy(C₁-C₃₀), halogenoalkyl(C₁-C₃₀), halogenoalkoxy(C₁-C₃₀) or hydroxyl groups or halogen atoms, and X- is an organic or inorganic anion, it being possible for the radicals R₁ to R₄ to contain a COO- or SO₃⁻ group as substituent and X- in this case becoming superfluous, individually or in combination as colorless charge control agents having a positive or negative control effect in toners and developers for electrophotographic recording processes.

2. Use of highly fluorine-substituted phosphonium compounds as claimed in claim 1, wherein in the formula (I) mentioned in claim 1 at least one of the radicals R₁ to R₄ is a straight-chain or branched, fluorine-substituted, unsaturated and/or saturated alkyl radical having 4 to 17 carbon atoms and 3 to 25 fluorine atoms, which can contain further halogen atoms, hydroxyl and/or chloromethyl and/or carboxamide and/or urethane and/or keto and/or amino and/or R₅-O-R₆ and/or R₇-C(O)-O-R₈ groups in which Rs, R₆, R₇ and R₈ are alkyl (C₁-C₁₈) radicals, or a fluorine-substituted aryl radical, or an aralkyl radical which is fluorine-substituted on the aromatic ring, it being possible for the aryl or aralkyl radical to be additionally substituted on the aromatic ring by saturated or unsaturated, straight-chain or branched alkyl(C₁-C₁₈),alkoxy(C₁-C₁₈), halogenoalkyl(C₁-C₁₈), halogenoalkoxy(C₁-C₁₈), or hydroxyl groups or fluorine, chlorine, bromine or iodine atoms, and in the case of an aralkyl radical the alkyl bridge between the phosphorus atom and the aromatic ring contains 1-18 carbon atoms, and no more than three of the radicals R₁ to R₄, independently of one another, are hydrogen atoms, straight-chain or branched, unsaturated or saturated, substituted or unsubstituted alkyl radicals having 1 to 18 carbon atoms, aryl radicals or aralkyl radicals, it being possible for the aryl or aralkyl radicals to be substituted on the aromatic ring by alkyl(C₁-C₁₈), alkoxy(C₁-C₁₈halogenoalkyl(C₁-C₁₈), halogenoalkoxy(C₁-C₁₈) or hydroxyl groups or fluorine, chlorine, bromine or iodine atoms, and X- is an organic or inorganic anion, it being possible for the radicals R₁ to R₄ to contain a COO- or S0₃- group as substituent and X-in this case becoming superfluous.

3. Use of highly fluorine-substituted phosphonium compounds as claimed in claim 1, wherein in the formula (I) mentioned in claim 1 X- is F-, CI-, Br-, I-, PF₆-, sulfate, phosphate, cyanate, thiocyanate, BF₄-, tetraphenylborate, p-chlorotetraphenylborate, p-methyltetraphenylborate, tetranaphthylborate, phenolate, nitrophenolate, tetracyanatozincate, tetrathiocyanatozincate, CH₃OSO₃⁻, saturated or unsaturated aliphatic or aromatic carboxylate or sulfonate, perfluorinated saturated or unsaturated aliphatic or aromatic carboxylate or sulfonate.

4. Use of highly fluorine-substituted phosphonium compounds as claimed in claim 1, wherein in the formula (I) mentioned in claim 1 not more than three of the radicals R₁ to R₄ are a phenyl group and at least one of the radicals R₁ to R₄ is a group from the series comprising C₈ F₁₇-CH₂-CH₂- and Rf-CH₂-CH₂-, where Rf = C₆F₁₃ to C₁₂F₂₅, and X- is BF₄-, F-, CI-, Br- and I-, PF₆⁻, tetraphenylborate, p-chlorotetraphenylborate, p-methyltetraphenylborate or tetranaphthylborate.

5. Use of the phosphonium compounds mentioned in at least one of claims 1 to 4, individually or in combination, for the preparation of toners or developers, which are used for the electrophotographic copying or duplication of originals and for the printing of electronically, optically or magnetically stored information or in color proofing.

6. Use of the phosphonium compounds mentioned in at least one of claims 1 to 4, wherein the phosphonium compounds are used individually or in combination in a concentration of about 0.01 to about 10 per cent by weight.

7. Use of the phosphonium compounds mentioned in at least one of claims 1 to 4, individually or in combination, for the coating of carriers which are used in developers for the electrophotographic copying or duplication of originals and for the printing of electronically, optically or magnetically stored information or in color proofing.

8. Use of the phosphonium compounds mentioned in at least one of claims 1 to 4, individually or in combination, as charge-improving agents in powders and paints for surface coating of articles made of metal, wood, plastic, glass, ceramic, concrete, textile material, paper or rubber, in particular in electrokinetically sprayed powder coatings.

## Revendications

1. Utilisation de composés du phosphonium fluoré, à haut degré de substitution, de formule générale (I) dans laquelle R₁ à R₄ représentent chacun un atome d'hydrogène ou un résidu organique, au moins l'un des radicaux R₁ à R₄ représentant un radical-alkyle ayant de 1 à 30 atomes de carbone et de 3 à 50 atomes de fluor, insaturés et/ou saturés, fluorés, à chaîne droite ou ramifiée, qui peut contenir d'autres atomes d'halogène, des groupes hydroxyle et/ou chlorométhyle et/ou carboxamide et/ou sulfonamide et/ou uréthanne et/ou céto et/ou amino et/ou R₅-O-R₆ et/ou R₇-C(O)-O-R₈, où Rs, R₆, R₇ et R₈ représentent des radicaux alkyle en Ci à C₃₀, ou encore représentent chacun un radical aryle fluoré, ou un radical aralkyle fluoré sur le noyau aromatique, le radical aryle ou aralkyle se trouvant sur le noyau aromatique pouvant encore être substitué par des radicaux saturés ou insaturés, à chaîne droite ou ramifiée, alkyle en C₁-C₃₀, alcoxy en C₁-C₃₀, halogénoalkyle en C₁-C₃₀, halogénoalcoxy en C₁-C₃₀, ou hydroxyle ou d'autres atomes d'halogène, et, dans le cas d'un radical aralkyle, le pont alkyle entre l'atome de phosphore et le noyau aromatique contenant de 1 à 30 atomes de carbone et au plus trois des radicaux R₁ à R₄, indépendamment l'un de l'autre, sont des atomes d'hydrogène, des radicaux alkyle ayant de 1 à 30 atomes de carbone, substitués ou non substitués, insaturés ou saturés, à chaîne droite ou ramifiée, les radicaux aryle ou aralkyle, se trouvant sur le noyau aromatique pouvant être substitués par des radicaux alkyle en C₁-C₃₀,alcoxy en C₁-C₃₀, halogénoalkyle en C₁-C₃₀, halogénoalcoxy en C₁-C₃₀ ou hydroxyle ou par des atomes d'halogène, et X- est un anion organique ou minéral, les radicaux R₁ à R₄ pouvant contenir en tant que substituants un groupe COO⁻ ou un groupe SO₃⁻, X- étant dans ce cas sans objet, seuls ou en combinaison, en tant qu'agents régulateurs de charges incolores à effet régulateur positif ou négatif dans les toners et révélateurs destinés à des procédés d'enregistrement électrophotographique.

2. Utilisation de composés du phosphonium fluorés à haut degré de substitution selon la revendication 1, caractérisés en ce que, dans la formule générale (I) mentionnée dans la revendication 1, au moins l'un des radicaux R₁ à R₄ est un radical alkyle à chaîne droite ou ramifiée, fluoré, insaturé et/ou saturé, ayant de 14 à 17 atomes de carbone et 3 à 25 atomes de fluor, et qui peut en outre contenir d'autres atomes d'halogène, ou des groupes hydroxyle et/ou chlorométhyle et/ou carboxamide et/ou uréthanne et/ou céto et/ou amino et/ou R₅-O-R₆ et/ou R₇-C(O)-O-R₈, où Rs, R₆, R₇ et R₈ représentent des radicaux alkyle en Ci à C₁₈, ou encore représentent un radical aryle fluoré ou un radical aralkyle fluoré sur le noyau aromatique, le radical aryle ou le radical aralkyle pouvant être encore substitué sur le noyau aromatique par des radicaux, saturés ou insaturés, à chaîne droite ou ramifiée, alkyle en Ci à C₁₈ , alcoxy en Ci à C₁₈ , halogénoalkyle en Ci à C₁₈ , de préférence fluoroalkyle en Ci à C₁₈ , halogénoalcoxy en Ci à C₁₈, ou par des groupes hydroxy, ou d'autres atomes de fluor, de chlore, de brome ou d'iode, et, dans le cas de radical aralkyle, le pont alkyle entre l'atome de phosphore et le noyau aromatique contient de 1 à 18 atomes de carbone, et au plus trois des radicaux R₁ à R₄, indépendamment les uns des autres, sont des atomes d'hydrogène, des radicaux alkyle ayant de I à 18 atomes de carbone, à chaîne droite ou ramifiée, insaturés ou saturés, substitués ou non substitués, des radicaux aryle ou aralkyle pouvant être substitués sur le noyau aromatique par des radicaux alkyle en Ci à C₁₈ , alcoxy en Ci à C₁₈ , halogénoalkyle en Ci à C₁₈ , halogénoalcoxy en Ci à C₁ ou par des groupes hydroxyle, ou encore par des atomes de fluor, de chlore, de brome ou d'iode, et X- est un anion organique ou minéral, les radicaux R₁ à R₄ pouvant contenir en tant que substituants un groupe COO⁻ ou SO₃⁻, X- étant dans ce cas sans objet.

3. Utilisation de composés fluorés du phosphonium à haut degré de substitution selon la revendication 1, caractérisée en ce que, dans la formule générale (I) mentionnée dans la revendication 1, X- est F-, Cl⁻, Br⁻ I⁻, PF₆ ou un anion sulfate, phosphate, cyanate, thiocyanate, BF₄⁻, tétraphénylborate, p-chlorotétraphénylborate, p-méthyltétraphénylborate, tétranaphtylborate, phénolate, nitrophénolate, zinco- tétracyanate, zincotétrathiocyanate, CH₃SO₃, un carboxylate ou un sulfonate aliphatique ou aromatique saturé ou insaturé, ou encore un carboxylate ou sulfonate aliphatique ou aromatique, perfluoré, saturé ou insaturé.

4. Utilisation de composés du phosphonium à haut degré de substitution selon la revendication 1, caractérisée en ce que, dans la formule générale (I) mentionnée dans la revendication 1, au plus des trois radicaux R₁ à R₄ sont des groupes phényle, ou au moins l'un des groupes R₁ à R₄ sont des groupes choisis parmi l'ensemble comprenant C₈F₁₇-CH₂-CH₂-, et Rf-CH₂-CH₂- où Rf = C₆F₁₃ à à C₁₂F₂₅,
et X- est un anion BF₄⁻, F-, Cl⁻, Br⁻, et I⁻, PF₆⁻, tétraphénylborate, p-chlorotétraphénylborate, p-méthyltétraphénylborate ou tétranaphtylborate.

5. Utilisation de composés du phosphonium selon au moins l'une des revendications 1 à 4, seuls ou en combinaisons, pour préparer des toners ou des révélateurs, utilisés pour la copie ou la reproduction électrophotographique des originaux, et pour l'impression d'informations mémorisées par voie électronique, optique ou magnétique, ou encore en épreuves couleurs.

6. Utilisation de composés du phosphonium selon au moins l'une des revendications 1 à 4, caractérisée en ce qu'on utilise les composés du phosphonium, seuls ou en combinaison, à une concentration d'environ 0,01 à environ 10 % en poids.

7. utilisation de composés du phosphonium selon au moins l'une des revendications 1 à 4, seuls ou en combinaison pour revêtir des supports qui sont utilisés dans des révélateurs destinés à la copie ou à la reproduction électrophotographique d'originaux, ainsi qu'à l'impression d'informations mémorisées par voie électronique, optique ou magnétique, ou encore en épreuves couleurs.

8. Utilisation de composés du phosphonium selon au moins l'une des revendications 1 à 4, seuls ou en combinaison, comme agents améliorant la charge dans les poudres et vernis, servant au revêtement superficiel d'objets en métal, bois, matière plastique, verre, céramique, béton, en un matériau textile, en papier ou en caoutchouc, notamment dans les peintures poudres appliquées par pulvérisation électrocinétique.
